# EUROPÄISCHE PATENTSCHRIFT

(11) **EP 1 215 051 B1**
(45) Veröffentlichungstag und Bekanntmachung des Hinweises auf die Patenterteilung: **21.01.2009**
(21) Anmeldenummer: 01128893.3
(22) Anmeldetag: 05.12.2001
(51) Int. Cl.: B41N 7/00, B41N 10/02, B41N 10/04, C08L 75/04, C09D 175/04

(54) **Rotationssymmetrischer Körper, kompressible Polyurethananschicht und Verfahren zur Herstellung derselben**
Rotationally symmetrical body, compressible layer of polyurethane and method for its production
Objet à symétrie de révolution, couche compressible en polyurethane et procédé pour sa fabrication

(30) Priorität: 15.12.2000 DE 10062628; 10.03.2001 DE 10111618
(43) Veröffentlichungstag der Anmeldung: 19.06.2002
(73) Patentinhaber: Felix Böttcher GmbH & Co., 50933 Köln (DE)
(72) Erfinder: Weinert, Johann, Dr., 50169 Kerpen (DE)
(74) Vertreter: Werner, Hans-Karsten

(56) Entgegenhaltungen:
- EP-A- 0 342 286
- EP-A- 0 987 125
- WO-A-99/32302
- DE-A- 2 122 482
- US-A- 6 071 567
- US-A- 6 146 748

## Beschreibung

Gegenstand der vorliegenden Erfindung ist ein rotationssymetrischer Körper mit einer kompressible Polyurethanschicht mit einer äußeren und einer inneren Oberfläche sowie Verfahren zur Herstellung derselben.

In Offsetdruckverfahren werden Gummitücher zum Aufbringen eines Druckbildes auf ein Bogen- oder Bahnmaterial eingesetzt. Die Gummitücher werden oft auf Hülsen angeordnet und ausgeliefert. Die Gummitücher bestehen aus einem mehrschichtigen Material. So wird beispielsweise in der EP-A-0 594 986 ein Gummituch beschrieben, welches aus einer Hülse aus Nickelstahl oder Kunststoff besteht, worauf ein Gummituch in Form eines Gummibelages aufgebracht ist. Weiterhin offenbart EP-A-0 594 986 eine bewehrte Trägerhülse, auf die dann das Gummituch aufgebracht wird.

WO 99/32302 betrifft Druckwalzen mit Beschichtungen, die Füllstoffe enthalten.

Die Materialien, aus denen die mehrschichtigen Gummihülsen hergestellt werden können, enthalten zum Teil nicht kompressible elastische Materialien wie beispielsweise Gummi oder kompressible Materialien, wie beispielsweise in EP-A-0 388 740 EP-A-0342286, US 6,071,567 oder EP 0987125 beschrieben.

Aus der US-A-6,146,748 sind bis zu 0,7 mm dicke lithographische Drucktücher aus Gummi bekannt, welche 0,5 bis 10 Gew.-% expandierbare oder expandierte Mikrokugeln enthalten, und dadurch die Wulstbildung beim Drucken vermindern sollen.

DE-A-2122482 betrifft Verfahren zur Herstellung von Polyurethan schaumgefügen. Ein Problem bei der Handhabung der herkömmlichen Gummituchhülsen besteht insbesondere darin, dass die Gummitücher auf Trägerhülsen versendet werden. Diese Anordnungen sind aber gegen mechanische Einwirkungen sehr empfindlich, da der gesamte Schichtaufbau aus Träger und Gummituch relativ dünn ist. Beim Versand müssen derartige Hülsen also aufwendig gegen mechanische Einflüsse geschützt werden. Aufgrund der Sperrigkeit der herkömmlichen auf Hülsen aufgebauten Gummitüchern wird im übrigen eine intensive Lagerhaltung beim Anwender verlangt. Sowohl beim Transport als auch bei der Bevorratung wird sehr viel Volumen beansprucht, was erhebliche Kosten verursacht, bis hin zu der Bereitstellung entsprechender Baulichkeiten (z.B. Lagerräume).

Aus der DE 39 08 999 C2 ist ein zylindrischer Körper mit einer auf seiner Manteloberfläche aufgebrachten, nahtlosen Schicht bekannt, die kompressibel ist, geschlossene, hohle Zellen aufweist und dadurch hergestellt wird, dass das Material in Form eines mit Treibmittel und Inhibitoren versetzten vliesförmigen Schaumes unter Drehung und Vorschub auf den zylindrischen Körper etwas spiralförmig aufgetragen worden ist. Als Treibmittel zum Schäumen wird beispielsweise Methylenchlorid genannt, was jedoch aus Gründen der Abluftverschmutzung möglichst vermieden werden sollte.

Sofern das Beschichtungsmaterial ein Polyurethan ist, besteht prinzipiell die Möglichkeit, das Aufschäumen auch mit Luft oder Kohlendioxid durchzuführen. Es ist aber ausgesprochen schwierig, hierbei reproduzierbare Bedingungen einzustellen und somit eine gleichmäßige Qualität der kompressiblen Schicht zu erhalten.

Außer hülsenförmigen Gummitüchern, die auf einen Luftdorn aufgezogen werden, werden auch in erheblichem Umfang Gummitücher verwendet, die auf einem Zylinder mit Befestigungselementen aufgespannt werden, wobei zwischen beiden Tuchenden ein gewisser Abstand resultiert. Auch bei solchen Gummitüchern wäre eine leicht reproduzierbare herstellbare kompressible Polyurethanschicht wünschenswert.

Schließlich wäre eine kompressible Polyurethanschicht wünschenswert, welche fest auf einer Walzenoberfläche aufgebracht ist.

Die Erfindung hat sich somit die Aufgabe gestellt, einen rotationssymetrischen Körper mit einer kompressiblen Polyurethanschicht mit einer äußeren und einer inneren Oberfläche zur Verfügung zu stellen, welche einfach, preiswert und in engen Grenzen reproduzierbar hergestellt werden kann. Diese Aufgabe wird dadurch gelöst, dass die Polyurethanschicht expandierte und/oder nicht expandierte, aber expandierbare thermoplastische Hohlkugeln enthält.

Gelöst wird die Aufgabe durch den rotationssymetrischen Körper gemäß Anspruch 1.

Besonders geeignet sind Hohlkugeln aus einem Acrylat-Vinylidenfluorid-Copolymerisat. Derartige expandierte Hohlkugeln werden beispielsweise hergestellt und vertrieben von der Akzo Nobel unter der Bezeichnung "Expancel^{®} ". Diese Hohlkugeln werden angeboten aus verschiedenen thermoplastischen Materialien mit verschiedenen Erweichungstemperaturbereichen. Diese werden hergestellt aus zunächst nicht expandierten Hohlkugeln, die beispielsweise einen niedrigsiedenden flüssigen Kohlenwasserstoff enthalten, welcher beim Erwärmen und Erweichen des thermoplastischen Materials zu einer starken Expansion führen. Erst bei Überschreiten der optimalen Expansionstemperatur findet eine so starke Expansion statt, dass die Hohlkugeln aufplatzen und damit ihre optimale Funktion verlieren. Gewünschtenfalls werden die thermoplastischen Hohlkugeln auch in nicht expandierter Form geliefert. Sie weisen dann selbstverständlich deutlich geringere Durchmesser auf. Während die nicht expandierten Hohlkugeln beispielsweise einen Durchmesser von 6 bis 16 µm, vorzugsweise 6 bis 9 µm aufweisen, können diese Kugeln in expandierter Form ohne weiteres 20 bis 60 µm, vorzugsweise 30 bis 50 µm Durchmesser aufweisen. Durchmesser von 100 µm in expandierter Form sind aber ohne weiteres möglich und werden ebenfalls hergestellt und vertrieben.

Da Gummitücher für den Offset-Druck an der Oberfläche eine Rautiefe Rₐ im Bereich von 0,5 und 2,0 µm aufweisen sollten, besitzen die erfindungsgemäßen Gummitücher zur äußeren Oberfläche hin eine dünne Schicht Polyurethan, auf welche nur schwach expandierte, nicht expandierte oder überhaupt keine Hohikugein enthalten. Diese dünne Polyurethanschicht kann dann in besonders einfacher Weise so angeschliffen werden, dass die gewünschte Rautiefe entsteht.

Die erfindungsgemäßen rotationssymetrischen Körper werden in der Weise hergestellt, dass ein frisch zubereitetes Gemisch aus Diisocyanat und Polyol und ggf. Polyamin im Rotationsguss auf eine Walze oder einen walzenförmigen Luftzylinder oder einen darauf aufgezogener Träger aus Metall oder Kunststoff aufgetragen wird, wobei eine oder beide der beiden Komponenten die expandierten und gegebenenfalls nicht expandierten Hohlkugeln enthält.

Hülsenförmige Gummitücher werden nach der Oberflächenbearbeitung vom Luftzylinder entfernt, so dass Transport und Bevorratung möglich sind. Das fertige hülsenförmige Gummituch wird beim Benutzer mittels Pressluft auf den jeweiligen Gummituchzylinder geschoben und dort nach Abstellen der Luftversorgung fixiert. Gummitücher, die auf einer Kunststoffhülse oder ohne Kunststoffhülse hergestellt wurden, können besonders raumsparend transportiert und gelagert werden. Die hülsenförmigen Gummitücher können aber gewünschtenfalls auch aufgeschnitten und für Walzen mit Spalt und Befestigungsvorrichtungen verwendet werden. Walzen mit dauerhafter Beschichtung werden gegebenenfalls noch einer Oberflächenbearbeitung unterzogen.

Die Menge und die Größe an erfindungsgemäß dem Polyurethan zugesetzten expandierten thermoplastischen Hohlkugeln hängt in starkem Maße ab von der gewünschten Kompressibilität des Gummituches oder der Polyurethanschicht. 0,5 bis 6 Gew.-% sind bevorzugte Mengenbereiche und führen bereits zu einem elastischen Porenvolumen von über 50 Vol.-% der Polyurethanschicht. Es lassen sich somit Kompressibilität, Dämpfung und Rückprallelastizität der Polyurethanschicht leicht und reproduzierbar einstellen. Die Komponenten des eingesetzten Polyurethans, nämlich Diisocyanat und Polyol und ggf. Polyamin werden auf eine sehr kurze Topfzeit im Bereich von Sekunden eingestellt. Die expandierten Hohlkugeln, gegebenenfalls aber auch nicht expandierte Hohlkugeln können jeder dieser beiden Komponenten zugemischt werden. Besonders einfach ist die Zumischung zu Polyol- Komponente. Der Zusatz der Hohlkugeln führt im allgemeinen bereits zu einer durchaus merklichen Thixotropierung sowohl der Einzelkomponenten als auch des frisch zubereiteten Gemisches, welches das Polyurethan bildet. Selbstverständlich können einer oder beiden Komponenten weitere Zusätze zugegeben werden wie Verdickungsmittel, Thixotropierungsmittel, Beschleuniger, Verzögerer oder Verflüssiger. Beim Rotationsguss wird das Gemisch aus Diisocyanat, Polyol oder Polyamin und Hohlkugeln im allgemeinen spiralförmig auf den walzenförmigen Träger aufgespritzt. Dies kann in einem oder mehreren Arbeitsgängen stattfinden, wobei die letzte äußere Oberfläche aus einem Polyurethan hergestellt wird welches keine Hohlkugeln oder nicht expandierte Hohlkugeln enthält, da dann beim Anschleifen die gewünschte Rautiefe leichter erzielt werden kann.

Bei der Verwendung von nichtexpandierten Hohlkugeln kann die Expansion auch nach der Konfektionierung der PU-Schicht durch entsprechendes Erwärmen zwischen 100 und 150°C erfolgen; nach Bedarf kann die thermoplastische Hülle dabei auch geschmolzen werden. Je nach Anwendungsfall kann die kompressible PU-Schicht auch mit einer nichtkompressiblen Deckschicht aus PU oder anderen Materialien versehen werden. Bei den beschriebenen Beschichtungen handelt es sich in der Regel um elektrisch isolierende Werkstoffe; durch Zusatz von entsprechenden Additiven können jedoch auch definierte spezifische Widerstände im Bereich von 10³ bis 19⁹ Ω-cm eingestellt werden. Die einzelnen Werkstoffe können vorzugsweise in folgenden Schichtdicken aufgetragen werden:

| | |
|---|---|
| Kompressible Schicht: | 0,3 - 50 mm |
| Nichtkompressible Schicht: | 0,3 - 40 mm |

Die erfindungsgemäßen Polyurethanschichten werden im allgemeinen hergestellt im Härtebereich von 15 Shore A bis 90 Shore D. Die Deckschicht kann je nach Anwendungsfall verschiedene physikalisch/chemische Eigenschaften aufweisen, wie z.B. hydrophil, hydrophob, lipophil, lipophob, elektrisch isolierend, elektrisch leitend, Wärme isolierend oder Wärme leitend. Der Gesamtaufbau kann nicht nur aus zwei Schichten, sondern auch in abwechselnder Folge aus mehreren kompressiblen und nichtkompressiblen Schichten bestehen.

## Patentansprüche

1. Rotationssymmetrischer Körper in Form einer Walze, eines walzenförmigen Luftzylinder oder eines darauf aufgezogenen Träger aus metall oder Kunststoff mit einer kompressiblen Polyurethanschicht mit einer äußeren und einer inneren Oberfläche, **dadurch gekennzeichnet, dass** die Polyurethanschicht expandierte und/oder nicht expandierte, aber expandierbare thermoplastische Hohlkugeln enthält, erhältlich durch ein Verfahren, bei dem ein frisch zubereitetes Gemisch aus Diisocyanat und Polyol im Rotationsguss auf eine Walze oder einen walzenförmigen Luftzylinder oder einen darauf aufgezogenen Träger aus Metall oder Kunststoff aufgetragen wird, wobei eine oder beide der Komponenten die expandierten und/oder gegebenenfalls nicht expandierten, aber expandierbaren Hohlkugeln enthält,
**wobei die die letzte äußere Schicht aus einem Polyurethan hergestellt wird, welches keine Hohlkugeln oder nicht expandierte Hohlkugeln enthält.**

2. Rotationssymmetrischer Körper gemäß Anspruch 1, **dadurch gekennzeichnet, dass** die Hohlkugeln aus einem Acrylat-Vinylidenfluorid-Copolymerisat bestehen.

3. Rotationssymmetrischer Körper gemäß einem der Ansprüche 1 bis 2, **dadurch gekennzeichnet, dass** die expandierten Hohlkugeln Durchmesser von 20 bis 100 µm, vorzugsweise 30 bis 50 µm aufweisen.

4. Rotationssymmetrischer Körper gemäß Anspruch 3, **dadurch gekennzeichnet, dass** die nicht expandierten Hohlkugeln einen Durchmesser von 6 bis 16 µm, vorzugsweise 6 bis 9 µm aufweisen.

5. Rotationssymmetrischer Körper nach einem der Ansprüche 1 bis 4, **dadurch gekennzeichnet, dass** das Gemisch aus Diisocyanat und Polyol zusätzlich Polyamin enthält.

6. Polyurethanschicht für einen rotationssymmetrischen Körper erhältlich durch folgende Schritte:
- Bereitstellen eines rotationssymmetrischen Körper nach einem der Ansprüche 1 bis 5
- Abziehen der Polyurethanschicht von einem walzenförmigen Träger und
- Aufschneiden der Schicht.

7. Verfahren zur Herstellung einer kompressiblen Polyurethanschicht mit einer äußeren und einer inneren Oberfläche auf oder für rotationssymmetrische Körper gemäß Anspruch 1 bis 5, **dadurch gekennzeichnet, dass** ein frisch zubereitetes Gemisch aus Diisocyanat und Polyol im Rotationsguss auf einen walzenförmigen Träger aufgetragen wird, wobei eine oder beide der beiden Komponenten die expandierten und gegebenenfalls die nicht expandierten, aber expandierbaren Hohlkugeln enthält, und eine lekte äußere Schicht aus einem Polyurethan welches Reihe Hohlkugeln oder nicht expandierte Hohlkugeln enthält, aufgetragen wird, und die Polyurethanschicht gewünschtenfalls anschließend von dem Träger abgezogen und gewünschtenfalls aufgeschnitten wird.

8. Verfahren nach Anspruch 7, **dadurch gekennzeichnet, dass** das Gemisch aus Diisocyanat und Polyol zusätzlich Polyamin enthält.

## Claims

1. A rotation-symmetrical body in the form of a roller, of a roller-shaped air cylinder or of a support made of metal or plastic mounted thereon, comprising a compressible polyurethane layer having outer and inner surfaces, **characterized in that** said polyurethane layer contains expanded and/or non-expanded but expandable thermoplastic hollow spheres, obtainable by a process in which a freshly prepared mixture of diisocyanate and polyol is applied by rotational casting to a roller or a roller-shaped air cylinder or a support made of metal or plastic mounted thereon, one or both of the two components containing said expanded and optionally the non-expanded but expandable hollow spheres, wherein the outermost layer is prepared from a polyurethane which does not contain any hollow spheres or non-expanded hollow spheres.

2. The rotation-symmetrical body according to claim 1, **characterized in that** said hollow spheres consist of an acrylate/vinylidene fluoride copolymer.

3. The rotation-symmetrical body according to either of claims 1 or 2, **characterized in that** said expanded hollow spheres have diameters of from 20 to 100 µm, preferably from 30 to 50 µm.

4. The rotation-symmetrical body according to claim 3, **characterized in that** said non-expanded hollow spheres have diameters of from 6 to 16 µm, preferably from 6 to 9 µm.

5. The rotation-symmetrical body according to any of claims 1 to 4, **characterized in that** said mixture of diisocyanate and polyol additionally contains polyamine.

6. A polyurethane layer for a rotation-symmetrical body obtainable by the following steps:
- providing a rotation-symmetrical body according to any of claims 1 to 5;
- withdrawing the polyurethane layer from a roller-shaped support; and
- cutting the layer open.

7. A process for the preparation of a compressible polyurethane layer having outer and inner surfaces on or for rotation-symmetrical bodies according to claims 1 to 5, **characterized in that** a freshly prepared mixture of diisocyanate and polyol is applied by rotational casting to a roller-shaped support, one or both of the two components containing said expanded and optionally the non-expanded but expandable hollow spheres, and the outermost layer is applied from a polyurethane which does not contain any hollow spheres or non-expanded hollow spheres, followed, if desired, by withdrawing the polyurethane layer from the support and, if desired, cutting it open.

8. The process according to claim 7, **characterized in that** said mixture of diisocyanate and polyol additionally contains polyamine.

## Revendications

1. Corps à symétrie de rotation sous la forme d'un cylindre, d'un cylindre pneumatique (cylindrique) ou d'un support de métal ou de matière plastique tendu sur celui-ci avec une couche de polyuréthanne compressible présentant une surface externe et une surface interne, **caractérisé en ce que** la couche de polyuréthanne contient des sphères creuses thermoplastiques expansées et/ou non expansées mais expansibles, couche qui peut être obtenue selon un procédé dans lequel un mélange fraîchement préparé de diisocyanate et de polyol est appliqué par moulage par rotation sur un cylindre ou un cylindre pneumatique (cylindrique) ou un support de métal ou de matière plastique tendu sur celui-ci, dans lequel un composant ou les deux contiennent les sphères creuses expansées et/ou éventuellement non expansées mais expansibles,
dans lequel la dernière couche externe est faite d'un polyuréthanne qui ne contient pas de sphères creuses ou de sphères creuses non expansées.

2. Corps à symétrie de rotation selon la revendication 1, **caractérisé en ce que** les sphères creuses se composent d'un copolymère acrylate/fluorure de vinylidène.

3. Corps à symétrie de rotation selon l'une quelconque des revendications 1 à 2, **caractérisé en ce que** les sphères creuses expansées présentent un diamètre de 20 à 100 µm, de préférence de 30 à 50 µm.

4. Corps à symétrie de rotation selon la revendication 3, **caractérisé en ce que** les sphères creuses non expansées présentent un diamètre de 6 à 16 µm, de préférence de 6 à 9 µm.

5. Corps à symétrie de rotation selon l'une quelconque des revendications 1 à 4, **caractérisé en ce que** le mélange de diisocyanate et de polyol comprend en plus une polyamine.

6. Couche de polyuréthanne pour un corps à symétrie de rotation pouvant être obtenue selon les étapes suivantes :
- fourniture d'un corps à symétrie de rotation selon l'une quelconque des revendications 1 à 5
- retrait de la couche de polyuréthanne d'un support cylindrique et
- refendage de la couche.

7. Procédé de préparation d'une couche de polyuréthanne compressible présentant une surface externe et interne sur ou pour des corps à symétrie de rotation selon la revendication 1 à 5, **caractérisé en ce qu'**un mélange fraîchement préparé de diisocyanate et de polyol est appliqué par moulage par rotation sur un support cylindrique, dans lequel un ou deux des deux composants contiennent les sphères creuses expansées et éventuellement les sphères creuses non expansées mais expansibles, et une dernière couche externe d'un polyuréthanne, qui ne contient pas de sphères creuses ou de sphères creuses non expansées, est appliquée, et la couche de polyuréthanne est ultérieurement retirée du support si cela est nécessaire et refendue si cela est nécessaire.

8. Procédé selon la revendication 7, **caractérisé en ce que** le mélange de diisocyanate et de polyol contient en plus une polyamine.
